# EUROPÄISCHE PATENTSCHRIFT

(11) **EP 0 421 979 B1**
(45) Veröffentlichungstag und Bekanntmachung des Hinweises auf die Patenterteilung: **30.03.1994**
(21) Anmeldenummer: 90890268.7
(22) Anmeldetag: 05.10.1990
(51) Int. Cl.: C10L 9/10, C22B 1/16

(54) **Verfahren zum Verringern der Schwefelemission bei Sinterprozessen**
Process for diminishing the sulfur emission in sintering processes
Procédé pour diminuer l'émission du soufre dans des procédés de frittage

(30) Priorität: 06.10.1989 AT 2315/89
(43) Veröffentlichungstag der Anmeldung: 10.04.1991
(73) Patentinhaber: VOEST-ALPINE SCHIENEN GmbH, A-8700 Leoben-Donawitz (AT); VOEST-ALPINE Stahl Linz GmbH, A-4020 Linz (AT)
(72) Erfinder: Sulzbacher, Horst, Dipl.-Ing., A-8700 Leoben (AT); Derler, Harald, Dipl.-Ing., A-8700 Leoben (AT); Schöllnhammer, Heinz, A-8700 Leoben (AT)
(74) Vertreter: Haffner, Thomas M., Dr.

(56) Entgegenhaltungen:
- EP-A- 0 039 305
- DE-A- 2 154 955
- DE-A- 2 501 503
- DE-A- 3 635 206
- Deutsches Wörterbuch (Mosaik Verlag, 1986/87) Seite 1075
- Metallurgie des Eisens (Gmelin-Durrer, Verlag Chemie, 1964) Band 1a, Seiten 393a-401a

## Beschreibung

Die Erfindung bezieht sich auf ein Verfahren zur Verringerung von Schadstoffemissionen bei thermischen Prozessen, wie insbesondere Sinterprozessen, bei welchen ein brennstoffhältiges Gemisch, insbesondere ein Koksbett, gezündet wird.

Aus der EP-A-0 39 305 ist bereits ein Verfahren zur Verringerung der Schadstoffemission beim Sintern bekannt geworden, bei welchem zwischen der Rohsinterschicht und dem Sinterrost ein Fremdrostbelag als Zwischenschicht aufgebrächt wird. Die vorgeschlagene Zwischenschicht besteht hiebei aus körnigem Material, welches in der Lage sein soll, Schadstoffe zu entfernen. Dieses körnige Sorbtionsmaterial wird zur signifikanten Schadstoffemission befeuchtet, wobei besonders große Effekte mit basischen Aufschlämmungen bzw. Flüssigkeiten erzielt wurden. Als basische Aufschlämmung wurde bevorzugt Kalkmilch angegeben, wobei zusätzlich zu der Koksasche ein entsprechend größeres Volumen an schwefelhaltigen Abfallprodukten gebildet wird. Auf derartigen Sinteranlagen werden beispielsweise Vorprodukte für die Metallgewinnung aus Erzen hergestellt, wobei Erzmischungen, Konzentrate, Hüttenkreislaufstoffe gemeinsam mit Koksgrus auf die Sinteranlage aufgegeben werden. Für eine Schichtdicke von etwa 40 cm der Sintermischung werden Schichtdicken für den zusätzlichen Rostbelag zwischen 2,5 und 15 cm vorgeschlagen, um eine wirkungsvolle Entschwefelung zu erzielen.

Aus der DE-A 36 35 206 ist ein Verfahren zur Verfeuerung fossiler Brennstoffe unter Entwicklung von Rauchgasen mit herabgesetztem Schwefelgehalt bekanntgeworden. Bei diesem Verfahren werden die Brennstoffpartikel vor dem Einbringen in die Feuerung mit Kalkmilch getränkt und anschließend trocken in die Feuerung eingebracht.

Die Erfindung zielt nun darauf ab, ein Verfahren der eingangs genannten Art zu schaffen, bei welchem ohne Vergrößerung der Menge an zu verhaldenden, mit Schadstoffen angereicherten Materialien, eine Verringerung der Schadstoffemission, insbesondere eine nahezu vollständige Entschwefelung der Abgase ohne aufwendige Rauchgasentschwefelung erzielt werden kann. Zur Lösung dieser Aufgabe besteht die Erfindung im wesentlichen darin, daß der porenreiche Brennstoffanteil, insbesondere der Koks, des Gemisches vor der Aufgabe des brennstoffhaltigen Gemisches mit Ca(OH)₂ rolliert wird. Die Maßnahme, den porenreichen Brennstoffanteil, insbesondere den Koks, des Gemisches vor der Aufgabe des brennstoffhältigen Gemisches mit Ca(OH)₂ zu rollieren, lag in keiner Weise nähe, da das Vorurteil der Fachwelt insbesondere darin bestand, daß derartige Zusätze zum porenreichen Brennstoffanteil, insbesondere Koks, einen empfindlichen Einfluß auf die Zündtemperatur und insbesondere eine Erhöhung der Zündtemperatur zur Folge haben. Überraschenderweise hat sich gezeigt, daß bei Verwendung von trockenem Kalkhydrat die Zündtemperatur des Kokses nahezu unverändert bleibt. Mit der Aufrechterhaltung bzw. Senkung der Reaktionstemperaturen wurden gleichzeitig die Voraussetzungen für eine wirkungsvolle Entschwefelung wesentlich verbessert und es konnten weit über 90% Schwefeleinbindung mühelos erzielt werden.

Das erfindungsgemäße Verfahren wird hiebei bevorzugt so durchgeführt, daß bezogen auf die Koksmenge 5-30 Gew.-% Ca(OH)₂, vorzugsweise 10-25 Gew.-%, in trockener Form eingesetzt werden und der Koks gemeinsam mit dem Kalkhydrat rolliert wird. Unter Einhaltung der genannten Grenzwerte für die Kalkhydratzugabe konnte beim Rollieren von Koks mit trockenem Kalkhydrat eine nahezu unveränderte Zündtemperatur des Kokses aufrechterhalten werden.

Als Sinterkoks wird für derartige Sinterzwecke, wie oben erwähnt, in erster Linie Koksgrus eingesetzt und im Rahmen des erfindungsgemäßen Verfahrens läßt sich bevorzugt Sinterkoks in einem Kornband von 0,5-5 mm, vorzugsweise 1 bis 3 mm, einsetzen.

Als besonders vorteilhaft hat es sich erwiesen, wenn vor dem Rollieren der einzusetzende Sinterkoks getrocknet wird, wobei als Trocknungstemperaturen Temperaturen um 100°C besonders geeignet erscheinen.

Wie bereits oben erwähnt, konnte die Schwefeleinbindung durch Steuerung der Prozeßtemperaturen weiter optimiert werden und gemäß einer bevorzugten Verfahrensweise wird so vorgegangen, daß die Sintertemperaturen niedrig gehalten werden.

Die Erfindung wird nachfolgend an Hand von Beispielen näher erläutert.

### Beispiel 1:

1000 g vorgetrockneter Sinterkoks einer Korngröße von 1 bis 3 mm wurden mit 125 g trockenem Kalkhydrat rolliert und der nicht anhaftende Kalk wurde durch Sieben mit einem 0,5 mm-Sieb entfernt. entfernt.

### Beispiel 2:

1000 g vorgetrockneter Sinterkoks einer Korngröße von 1 bis 3 mm wurden mit 250 g trockenem Kalkhydrat rolliert und der nicht anhaftende Kalk wurde durch Sieben mit einem Sieb mit einer Maschenweite von 0,5 mm entfernt.

### Versuchsdurchführung:

Jede der in den Beispielen 1 und 2 hergestellten Mischungen aus Koks und Kalkhydrat sowie eine Vergleichsprobe, welche aus 1000 g unbehandeltem Koks bestand, wurde folgendem Verfahren unterworfen.

Eine Probemenge des mit Kalkhydrat vermischten Kokses wurde in eine Retorte gegeben und in einem Röhrenofen unter Luftzufuhr mit einer Aufheizrate von ca. 5°C/min erwärmt. Während der Erwärmungsphase wurde laufend die Abgaszusammensetzung gemessen. Der Zündpunkt der Probenmischungen war durch einen bedeutend rascheren Anstieg der Probentemperatur sowie die beginnende C0₂-Entwicklung gekennzeichnet. Die Zündtemperatur der Probe von Beispiel 1 wurde nicht ermittelt und jene von Beispiel 2 betrug 495°C. Zum Vergleich dazu beträgt die Zündtemperatur des unbehandelten Kokses mit einer Korngröße von 1 bis 3 mm 490°C.

In einem weiteren Versuch wurden die nach Beispiel 1 und 2 vorbehandelten Sinterkoksproben einer Veraschung unterworfen. Die Veraschung wurde hiebei bei drei verschiedenen Temperaturen, nämlich 900°C, 1000°C und 1100°C durchgeführt. Die Schwefeleinbindung in die Asche wurde hiebei durch Erstellen einer Schwefelanalyse vor und nach dem Veraschen bestimmt. Die Ergebnisse der Schwefeleinbindung in die Asche sind in Fig.1, welche ein Blockschema der Schwefeleinbindung in die Asche darstellt, gezeigt. In Fig.l sind auf der Ordinate die Prozent Schwefeleinbindung dargestellt und auf der Abszisse, nebeneinander angeordnet, die Ergebnisse der jeweils durchgeführten drei Veraschungsversuche mit unbehandeltem Koks und mit dem mit Kalkhydrat behandelten Sinterkoksgrus. Mit 1 ist hiebei jeweils die Schwefeleinbindung dargestellt, welche bei einer Veraschungstemperatur von 900°C erreicht wurde, mit 2 die Schwefeleinbindung, welche bei einer Veraschung bei 1000°C erreicht wurde, und mit 3 die Schwefeleinbindung, welche bei einer Veraschung bei 1100°C erreicht wurde. Aus Fig.1 kann deutlich ersehen werden, daß der unbehandelte Koks bei allen drei Veraschungstemperaturen die geringsten Schwefeleinbindung in die Asche ergab. Der höchste Schwefeleinbindungswert, nämlich 20,7% wurde hiebei bei der geringsten Veraschungs-, temperatur (900°C) erreicht.

Relativ ausgeglichene Schwefeleinbindungswerte bei den drei Veraschungstemperaturen konnten mit dem nach Beispiel vorbehandelten Sinterkoks erreicht werden.

Bei der Veraschung des nach Beispiel 1 vorbehandelten Sinterkokses konnte lediglich bei einer Veraschungstemperatur von 900°C ein durchschnittlicher Wert der Schwefeleinbindung von 86,8% erreicht werden. Bei den Veraschungen bei höheren Temperaturen liegen die Schwefeleinbindungswerte mit etwa 64% deutlich unter jenen Werten, welche ansonsten bei mit Hydratkalk vorbehandelten Sinterkoks erreicht werden konnten.

Besonders hohe Werte der Schwefeleinbindung in die Asche konnten bei Veraschung der nach Beispiel 2 hergestellten Mischung von Koksgrus und trockenem Kalkhydrat erreicht werden. Bei der Veraschung bei 900°C wurde hiebei eine Schwefel-einbindung von 97,1% erreicht und bei jener bei 1000°C noch eine Schwefeleinbindung von 93,8%.

Insgesamt gesehen ergibt sich, daß der jeweils größte Prozentsatz der Schwefeleinbindung bei der niedrigsten Veraschungstemperatur erreicht wird und der relativ geringste Prozentsatz der Schwefeleinbindungen bei der jeweils höchsten Veraschungstemperatur erreicht werden kann. Auf jeden Fall sind jedoch die Prozentsätze der Schwefeleinbindung bei dem erfindungsgemäß vorbehandelten Sinterkoks wenigstens viermal so hoch als jene, welche bei der Veraschung von unbehandeltem Koks erreicht werden konnten.

Die Schwefelemission über Sinterabgase ist abhängig vom Schwefelgehalt des Sinterkokses. Dieser Schwefel verbrennt in erster Linie zu S0₂. Eine Verringerung der S0₂-Bildung ist durch eine sulfidische Bindung im Sinter selbst theoretisch möglich.

Durch Rollieren mit Kalkhydrat ist eine optimale Verteilung des Sulfidbildners Kalzium und somit ein enger Kontakt mit dem Schwefel des Brennstoffes gegeben. Bei der Verbrennung des Kokses während des Sinterprozesses entsteht nicht nur S0₂, sondern auch CaS, weil im Kokspartikel auch reduzierende Bedingungen möglich sind.

Die zeitweise Abbindung des Koksschwefels im Sinter verringert den S0₂-Ausstoß über das Sinterabgas und hilft mit, die vorgeschriebenen Emissionswerte einzuhalten bzw. zu unterschreiten.

## Patentansprüche

1. Verfahren zur Verringerung von Schadstoffemissionen bei thermischen Prozessen, wie insbesondere Sinterprozessen, bei welchen ein brennstoffhältiges Gemisch, insbesondere ein Koksbett, gezündet wird, dadurch gekennzeichnet, daß der porenreiche Brennstoffanteil, insbesondere der Koks, des Gemisches vor der Aufgabe des brennstoffhältigen Gemisches mit Ca(OH)₂ rolliert wird.

2. Verfahren nach Anspruch 1, dadurch gekennzeichnet, daß bezogen auf die Koksmenge 5-30 Gew.-% Ca(OH)₂, vorzugsweise 10-25 Gew.-%, in trockener Form eingesetzt werden und der Koks gemeinsam mit dem Kalkhydrat rolliert wird.

3. Verfahren nach Anspruch 1 oder 2, dadurch gekennzeichnet, daß Sinterkoks in einem Kornband von 0,5-5 mm, vorzugsweise 1 bis 3 mm, eingesetzt wird.

4. Verfahren nach einem der Ansprüche 1 bis 4, dadurch gekennzeichnet, daß der Sinterkoks vor dem Rollieren mit Kalkhydrat getrocknet wird.

## Claims

1. A method of reducing pollutant emissions in thermal processes, such as sintering processes in particular, in which a mixture containing fuel, in particular a coke bed, is ignited, characterised in that the pore-rich fuel component, particularly the coke, of the mixture is rolled with Ca(OH)₂ before the charging of the fuel-containing mixture.

2. A method according to Claim 1, characterised in that, in relation to the quantity of coke, 5-30 % by weight of Ca(OH)₂, preferably 10-25 % by weight, in dry form is used and the coke is rolled together with the hydrated lime.

3. A method according to Claim 1 or 2, characterised in that the sintered coke is used in a particle range of 0.5-5 mm, preferably 1 to 3 mm.

4. A method according to any one of Claims 1 to 3, characterised in that the sintered coke is dried prior to the rolling with hydrated lime.

## Revendications

1. Procédé pour diminuer les émissions de substances nocives dans des opérations thermiques, en particulier des opérations de frittage, dans lesquelles on enflamme un mélange contenant un combustible, en particulier un lit de coke, caractérisé en ce que, avant le chargement du mélange contenant un combustible, on soumet la fraction combustible poreuse du mélange, en particulier le coke, à mélange au tambour rotatif avec Ca(OH)₂.

2. Procédé selon la revendication 1, caractérisé en ce que l'on utilise, par rapport à la quantité de coke, de 5 à 30 % en poids de Ca(OH)₂, de préférence de 10 à 25 % en poids, à l'état sec, et on mélange le coke avec la chaux hydratée au tambour rotatif.

3. Procédé selon la revendication 1 ou 2, caractérisé en ce que l'on utilise le coke de frittage à un intervalle de dimension de grain de 0,5 à 5 mm, de préférence de 1 à 3 mm.

4. Procédé selon l'une des revendications 1 à 4, caractérisé en ce que, avant passage au tambour rotatif, le coke de frittage est séché par de la chaux hydratée.
